# EUROPÄISCHE PATENTANMELDUNG

(11) **EP 0 878 679 A2**
(43) Veröffentlichungstag der Anmeldung: **18.11.1998**
(21) Anmeldenummer: 98108832.1
(22) Anmeldetag: 14.05.1998
(51) Int. Cl.: F26B 3/00, F26B 21/10

(54) **Verfahren zur Trockung von Ziegel, insbesondere von Dachziegel**

(30) Priorität: 14.05.1997 DE 19720234
(71) Anmelder: EISENMANN MASCHINENBAU KG (Komplementär: EISENMANN-Stiftung), D-71032 Böblingen (DE)
(72) Erfinder: Schwerer, Peter, 71083 Herrenberg (DE); Bader, Norbert, 72555 Metzingen (DE)
(74) Vertreter: Fürst, Siegfried

(57) **Zusammenfassung**

Die Erfindung betrifft ein Verfahren zur Trocknung von Ziegel, insbesondere Dachziegel, bei dem auf sogenannten Paletten mit Abstand zueinander plazierte Ziegel zur Trocknung in einen Trockner gegeben werden und wobei der Trockner in eine Anlage zur Ziegelherstellung eingebunden ist.
Im Speziellen ist bei diesem neuen Verfahren vorgesehen, daß die Trocknung der Ziegel mehrphasig erfolgt, wobei der erste, im Trockner stattfindende, unvollständige Trocknungsprozeß in der zweiten Phase, vorzugsweise in einem dem Brennofen vorgelagerten Restwassertrockner, durch vorzugsweise konvektionell angeregte Ausdunstung abgeschlossen wird.

## Beschreibung

Die Erfindung betrifft ein Verfahren zur Trocknung von Ziegel, insbesondere von Dachziegel, nach dem Oberbegriff des Patentanspruches 1 oder 2.

Bekannte Verfahren zur Trocknung von Ziegel, insbesondere Dachziegel, die vornehmlich in Großanlagen angewandt werden, sehen eine Trocknung der Ziegel bis auf einen Restfeuchtegehalt von 1% vor, die Trocknungszeit dauert ca. 20 bis 30 Stunden. Anschließend an die Trocknung werden die Ziegel teils engobiert und dann gebrannt.

Aufgabe der Erfindung ist die Schaffung eines Verfahrens, das eine wesentliche Senkung der Trocknungszeiten ermöglicht und des weiteren eine Verbesserung der an einen Ziegel, insbesondere an einen Dachziegel, gestellten Qualitätsmerkmale bewirkt.

Die Aufgabe löst ein Verfahren zur Trocknung von Ziegel, insbesondere Dachziegel, gemäß dem Patentanspruch 1 oder 2 durch die benannten Merkmale. Von den Erfindern wurde erkannt, daß nur durch Verlassen der in der Fachwelt vorherrschenden Auffassung, daß Ziegel in dem dem Brennen vorgelagerten Prozeß der Trocknung auf einmal auf mindestens 1% Restfeuchte, möglichst auf einen noch geringeren Wert, zu trocknen sind, die gestellte Aufgabe lösbar ist.

Das neue Trocknungsverfahren geht von bekannten Verfahren aus, bei denen die Ziegel auf einer sogenannten Palette mit Abstand zueinander plaziert sind und zur Trocknung in einen Trockner, der vorzugsweise Bestandteil der Großanlage zur Herstellung von Ziegel ist, gegeben werden. Neuartig und erfinderisch ist hier nun, daß die Ziegel im Trockner nur bis auf eine Restfeuchte von 4% bis 6%, vorzugsweise bis auf 4,8% bis 5,3% getrocknet werden. Zudem wird in den Trockner, vorzugsweise ein Tunneltrockner, nur eine sogenannte Schiebeluft eingeblasen, die die Feuchtluft abführt und nur eine sehr geringe Strömungsgeschwindigkeit aufweist. Die notwendige Trocknungswärme wird vorzugsweise durch Wärmestrahler auf die Ziegel übertragen. Die weitere Absenkung der Restfeuchte der Ziegel bis auf den für das Brennen notwendigen Wert von ca. max. 1%, erfolgt durch konvektionell angeregte normale Ausdunstung während des Aufenthaltes der Ziegel in dem zwischen dem Trockner und dem Brennofen gelegenen Bereich, dem sogenannten Zustellbereich, wobei in spezieller Ausführung in diesem besagten Bereich ein Restwassertrockner vorgesehen ist.
Vorteilhaft ist dies unter anderem dann, wenn unter Umständen von der Konzeption der gesamten Großanlage her der besagte Zustellbereich für die weitere Absenkung der Restfeuchte nicht ausreichen sollte.

Eine weitere spezielle Ausführung des neuen Verfahrens besteht nun noch darin, daß der vor dem Brennofen eingesetzte Restwassertrockner und/oder die Aufheizzone des Brennofens zur Restwassertrocknung eingesetzt werden.

Das neue Verfahren zur Trocknung von Ziegel ist zudem besonders vorteilhaft für engobierte Ziegel einsetzbar. In Weiterbildung der Erfindung ist hier speziell vorgesehen, daß die Engobe nach der ersten Trockungsphase auf die noch etwas feuchten Ziegel aufgegeben wird, bevor in der zweiten Trocknungsphase die Ausdunstung bis auf ca. 1% Restfeuchte erfolgt. Der Auftrag der Engobe auf die noch etwas feuchte Oberfläche der Ziegel bringt weitere wesentliche Qualitätsverbesserungen für die Ziegel, da hier keine zusätzlichen Aufquellungen an der Ziegeloberfläche auftreten, wie sie beim Auftrag der Engobe auf einen trockenen Ziegel mit einer Restfeuchte von 1% bzw. unter 1% vorkommen.

Die Trocknung im Trockner ist quasi die Haupttrocknung, die im nachgeordneten Bereich, dem sogenannten Zustellbereich, die Resttrocknung, die u.a. auch Endtrocknung genannt wird. Die wesentlichen Vorteile der Erfindung sind u.a. eine schonende Trocknung, ein geringerer Energieeinsatz sowie die Verbesserung der an einen Ziegel, insbesondere an einen Dachziegel und dessen Engobe gestellten Qualitätsmerkmale.

## Patentansprüche

1. Verfahren zur Trocknung von Ziegel, insbesondere Dachziegel, bei dem auf sogenannte Paletten mit Abstand zueinander plazierte Ziegel zur Trocknung in einen Trockner gegeben werden,
**dadurch gekennzeichnet,**
daß die Ziegel im Trockner in einer ersten Trocknungsphase bis auf eine Restfeuchte von 4% bis 6% getrocknet werden und anschließend in einem einem Brennofen vorgelagerten Bereich in einer zweiten Trocknungsphase eine weitere Absenkung der Restfeuchte auf mindestens 1% erfolgt.

2. Verfahren zur Trocknung von Ziegel, insbesondere Dachziegel, bei dem auf sogenannte Paletten mit Abstand zueinander plazierte Ziegel zur Trocknung in einen Trockner gegeben werden,
**dadurch gekennzeichnet,**
daß die Ziegel im Trockner in einer ersten Trocknungsphase bis auf eine Restfeuchte von 4% bis 6% getrocknet werden und anschließend in einem einem Brennofen vorgelagerten Bereich, der einen Restwassertrockner aufweist, in einer zweiten Trocknungsphase eine weitere Absenkung der Restfeuchte auf mindestens 1% erfolgt.

3. Verfahren nach Anspruch 1 oder 2,
**dadurch gekennzeichnet,**
daß die weitere Absenkung der Restfeuchte in der zweiten Trocknungsphase bei normaler Temperatur durch Ausdunstung erfolgt.

4. Verfahren nach Anspruch 1 oder 2,
**dadurch gekennzeichnet,**
daß die weitere Absenkung der Restfeuchte in der zweiten Trocknungsphase bei erhöhter Temperatur durch konvektionell angeregte Ausdunstung erfolgt.

5. Verfahren nach Anspruch 1 oder 2,
**dadurch gekennzeichnet,**
daß in der zweiten Trocknungsphase zusätzlich zur Ausdunstung bei normal er Temperatur in einem dem Brennofen unmittelbar vorgelagerten Restwassertrockner durch konvektionell angeregte Ausdunstung bei erhöhter Temperatur der Restfeuchtewert von mindestens 1% eingestellt wird.

6. Verfahren nach einem der Ansprüche 1 bis 5,
**dadurch gekennzeichnet,**
daß das Verfahren mit kontinuierlich arbeitenden Trocknern durchgeführt wird.

7. Verfahren nach einem der Ansprüche 1 bis 5,
**dadurch gekennzeichnet,**
daß die Trocknung mit mindestens einem Tunneltrockner durchgeführt wird.

8. Verfahren nach einem der Ansprüche 1 bis 7,
**dadurch gekennzeichnet,**
daß die Engobe vor der ersten Trocknungsphase auf die feuchten Ziegel aufgetragen wird.

9. Verfahren nach einem der Ansprüche 1 bis 7,
**dadurch gekennzeichnet,**
daß die Engobe nach der ersten Trocknungsphase auf die noch feuchten Ziegel aufgetragen wird.

10. Verfahren nach einem der Ansprüche 1 bis 7,
**dadurch gekennzeichnet,**
daß die Engobe vor der zweiten Trocknungsphase auf die noch feuchten Ziegel aufgetragen wird.
